# FASCICULE DE BREVET EUROPEEN

(11) **EP 2 063 689 B1**
(45) Date de publication et mention de la délivrance du brevet: **26.09.2012**
(21) Numéro de dépôt: 08169245.1
(22) Date de dépôt: 17.11.2008
(51) Int. Cl.: H05H 1/34

(54) **Electrode en alliage d'argent pour torche à plasma**
Silberlegierungselektrode für Plasmabrenner
Silver alloy electrode for plasma torch

(30) Priorité: 20.11.2007 FR 0759176
(43) Date de publication de la demande: 27.05.2009
(73) Titulaire: L'Air Liquide Société Anonyme pour l'Etude et l'Exploitation des Procédés Georges Claude, 75007 Paris (FR); AIR LIQUIDE WELDING FRANCE, 75007 Paris (FR)
(72) Inventeur: Barthelemy, Benoit, 75011 Paris (FR); Chovet, Corinne, 78700, Conflans ste honorine (FR); Richard, Frédéric, 95620, Parmain (FR); Uhlig, Peter, 95160, Montmorency (FR)
(74) Mandataire: Pittis, Olivier

(56) Documents cités:
- FR-A- 2 852 479
- US-A- 5 857 888
- US-A- 5 908 567
- US-B1- 6 563 075

## Description

L'invention concerne une électrode en alliage d'argent pour torche de coupage plasma, automatique ou manuelle, de préférence une torche automatique, une torche à plasma munie d'une telle électrode et son utilisation dans une opération de coupage plasma d'une pièce métallique.

Les torches de coupage à plasma d'arc reposent toutes sur une architecture similaire incluant une électrode formée d'un corps au sein duquel est fixé un insert émissif, un diffuseur de gaz et une tuyère de constriction du jet plasma.

De telles torches sont notamment décrites dans les documents EP-A-599709, EP-A-1578177, EP-A-1126750, EP-A-1139701, WO-A-9413424, EP-A-794697, EP-A-641269 et EP-A-1298966.

En général, les électrodes utilisées dans ces torches à plasma sont formées d'un corps en cuivre et/ou alliage de cuivre au sein duquel est fixé un insert émetteur d'électrons ou insert émissif Suivant la nature oxydante ou non du gaz plasma utilisé dans la torche, l'insert est soit en tungstène, soit en hafnium ou zirconium.

Ainsi, les documents FR-A-2852479 et US-A-5,908,567 divulguent des électrodes pour torche à plasma dont les corps sont fermés de cuivre ou d'alliage de cuivre.

Plus précisément, si on met en oeuvre un gaz inerte ou réducteur, tel que azote, argon, hydrogène, CH₄ ou leurs mélanges, on utilise une électrode à insert en tungstène, alors que si le gaz est oxydant, c'est-à-dire contenant ou formé d'oxygène ou de CO₂, on utilise plutôt un insert en hafnium ou zirconium qui sera moins rapidement dégradé qu'un insert en tungstène par l'action oxydante du gaz.

En effet, il est bien connu que, durant une opération de coupage plasma, un insert émissif est soumis notamment à des températures très élevées et à des forces de succion engendrées par le jet de plasma d'arc qui vient prendre racine sur ledit insert, qui engendrent une vaporisation plus ou moins importante du métal ou alliage métallique constituant l'insert, son expulsion dans le jet de plasma et donc inévitablement une usure dudit insert avec formation d'un cratère dans celui-ci.

Cette dégradation plus ou moins rapide des inserts des électrodes des torches à plasma est quasi inévitable et pose un réel problème au plan industriel car elle oblige à remplacer fréquemment les électrodes des torches, ce qui nuit à la productivité du procédé de coupage car oblige à stopper le procédé pour opérer le remplacement de l'électrode et engendre inévitablement des coûts supplémentaires car lorsqu'un insert émissif est usé, il n'est pas possible de remplacer uniquement l'insert et c'est l'ensemble de l'électrode qui doit être changé.

Pour tenter de résoudre ou de minimiser ces problèmes d'usure des inserts et/ou électrodes des torches à plasma, plusieurs solutions ont déjà été proposées.

Ainsi, EP-A-1147692 a proposé une électrode formée en un alliage de cuivre et de tellure.

Par ailleurs, EP-A-980197 a suggéré l'incorporation de l'insert en hafnium ou tungstène dans un manchon en alliage d'argent, lui même fixé au corps d'électrode en cuivre.

Le document US-B-6,563,075 a également suggéré l'utilisation d'une électrode dont le corps est formé de cuivre ou d'argent pur, l'utilisation d'argent pur présentant l'inconvénient d'augmenter le coût de fabrication de l'électrode. En outre, il y est proposé de réaliser un manchon séparateur formé d'un alliage d'argent contenant entre 90 et 99,75% d'argent, ledit manchon étant agencé entre l'insert et le corps d'électrode.

En outre, il a aussi été préconisé de réaliser une brasure à l'argent ou en un alliage d'argent, de l'insert en hafnium dans le corps d'électrode en cuivre ou alliage de cuivre.

Enfin, le document US-A-5,857,888 décrit des électrodes en argent, en alliage d'argent, en or ou en alliage d'or. D'après ce document, une électrode contenant 85% d'argent a permis de réaliser seulement 803 coupes, alors qu'une électrode contenant 60% d'argent permet d'opérer 1143 coupes avant usure trop importante de l'insert.

Toutefois, ces solutions ne sont pas totalement satisfaisantes car elles n'ont pas permis d'aboutir à une amélioration significative de la durée de vie des électrodes des torches et/ou ont engendré une complexification des torches et aussi une forte augmentation des coûts de production.

Un problème qui se pose est dès lors d'améliorer encore, et si possible significativement, la durée de vie de ces électrodes et plus particulièrement de diminuer le taux d'usure des inserts des électrodes, lors de son utilisation dans une torche de coupage plasma pour réaliser une opération de coupage plasma et ce, sans nécessité de devoir modifier l'architecture des torches à plasma actuelles.

Une solution est une électrode pour torche à plasma, c'est-à-dire conçue pour et adaptée à être montée dans une torche à arc plasma, formée d'un corps d'électrode comprenant une cavité au sein de laquelle est fixé un insert émissif, caractérisée en ce que ledit corps d'électrode est formé d'un alliage contenant entre 91 et 92,95% en poids d'Argent, de 2 à 7% en poids de Cuivre, moins de 1% en poids d'Aluminium et moins de 1% en poids de Nickel.

Selon le cas, l'électrode de l'invention peut comprendre l'une ou plusieurs des caractéristiques suivantes :
- le corps d'électrode est formé d'un alliage contenant entre 91 et 92,95% en poids d'argent, de 2 à 7% en poids de cuivre, moins de 1% en poids d'aluminium et moins de 1% en poids de nickel.
- le corps d'électrode a une forme allongée et comporte un évidement interne borgne.
- le corps d'électrode comprend une extrémité aval portant l'insert émissif, une extrémité amont au niveau de laquelle débouche l'évidement interne borgne, et des moyens de fixation conçus et adaptés pour permettre une fixation de l'électrode dans le corps d'une torche à plasma. Les moyens de fixation comprennent par exemple un filetage ou un taraudage aménagé dans le corps d'électrode ; toutefois, tout autre dispositif de fixation adapté peut être utilisé.
- l'insert émissif est en tungstène, en hafnium ou en zirconium.

L'invention porte aussi sur une torche à plasma comprenant un corps de torche muni d'une électrode à insert émissif selon l'invention, ainsi que sur un procédé de coupage à l'arc plasma, dans lequel on utilise une torche ou une électrode selon l'invention pour découper une pièce métallique, en particulier une plaque en acier, en acier inoxydable, en aluminium ou en un alliage d'aluminium, en cuivre, ou en acier galvanisé ou électro-zingué (i.e. avec revêtement surfacique de zinc).

L'invention va être mieux comprise grâce à la description détaillée suivante faite en références aux figures annexées parmi lesquelles :
- la Figure 1 est un schéma d'un mode de réalisation d'une électrode selon l'invention,
- la Figure 2 est un schéma d'un deuxième mode de réalisation d'une électrode selon l'invention, et
- les Figures 3 et 4 sont des courbes d'usure obtenues avec une électrode selon l'invention.

Comme illustré sur les Figures 1 et 2, l'électrode 1 selon l'invention est de type « bicorps », c'est-à-dire qu'elle se compose d'un corps 2 d'électrode faisant office de support pour un insert 3 émissif en hafnium ou tungstène.

Cet insert 3, typiquement de forme cylindrique, est fixé par brasage, emboutissage, sertissage ou autre au sein d'une cavité 4, tel un perçage borgne, aménagée à l'extrémité aval 2a du corps d'électrode 1.

Selon l'invention, le corps 2 d'électrode est formé d'un alliage d'argent. La teneur en argent de l'alliage est entre 91 et 92,95% en poids (par rapport au poids de l'alliage constituant le corps d'électrode), et si possible supérieure.

Les autres éléments d'alliage ou éléments d'alliage secondaires (jusqu'à 100% en poids) peuvent être le cuivre, l'aluminium ou le nickel, en particulier des alliages contenant entre 91 et 92,95% d'argent et de 2 à 7% en poids de cuivre peuvent être utilisés. La présence sous forme de traces d'autres éléments métalliques est également envisageable, voire inévitable pour ce qui concerne les impuretés.

A titre d'exemple, le corps 2 d'électrode peut être réalisé en un alliage comprenant de l'ordre de 7% de cuivre, d'environ 1% d'aluminium et/ou de nickel et d'argent pour le reste, mis à part la présence d'impuretés inévitables.

Comme on le voit sur les Figures 1 et 2, le corps d'électrode 2 a une forme allongée, de préférence globalement tubulaire ou cylindrique, et comporte, au niveau de son extrémité amont 2b, un évidement 5 interne borgne dimensionné pour recevoir le tube plongeur de la torche à plasma dans laquelle l'électrode 1 est insérée, comme montré en Figure 3.

En effet, durant le fonctionnement de la torche à plasma, on opère habituellement un refroidissement de l'électrode 1 grâce à un fluide de refroidissement, tel que de l'eau déminéralisée ou un mélange d'eau et de glycol, circulant dans le circuit de refroidissement de la torche. Ce fluide de refroidissement vient baigner l'intérieur de l'électrode 1 creuse pour en évacuer la chaleur dégagée par l'arc tout en étant guidé notamment par le tube plongeur de la torche.

Des moyens de fixation 6 classiques permettent une fixation de l'électrode 1 dans le corps de la torche à plasma, par exemple un filetage ou un taraudage aménagé dans le corps 2 d'électrode permettant un vissage de l'électrode 1 dans le corps de torche. Une telle fixation est classique dans les torches de coupage plasma.

Selon l'invention, le corps d'électrode 2 au sein duquel est fixé l'insert 3 émissif est formé d'un alliage contenant entre 91 et 92,95% en poids d'argent. En effet, l'utilisation d'un tel alliage d'argent permet d'améliorer notablement le transfert thermique, c'est-à-dire le transfert d'énergie du bain de métal en fusion de l'insert 3 vers le circuit de refroidissement de la torche.

En effet, la conductivité thermique de l'argent étant plus forte que celle du cuivre ou de ses alliages, le transfert thermique des zones chaudes vers le circuit de refroidissement s'opère plus facilement. Ainsi, l'évaporation de hafnium et/ou tungstène durant les phases d'arc est diminué et/ou ralenti. Ce meilleur transfert thermique permet également de limiter le volume du bain de hafnium et/ou de tungstène fondu pouvant être éjecté lors de l'extinction du plasma.

Le transfert électrique est également amélioré de par l'utilisation de cet alliage à base d'argent de par sa plus forte conductivité électrique.

Tous ces phénomènes conduisent donc à une meilleure durée de vie des électrodes de coupage plasma. De plus, il a été remarqué expérimentalement que l'utilisation d'argent permet d'user plus en profondeur les électrodes de coupage plasma par rapport aux mêmes électrodes en cuivre et/ou ses alliages.

Les résultats d'essais obtenus sont consignés sur la Figure 3 qui présente une courbe d'usure (en mm) d'une électrode à 92% environ d'argent selon la présente invention au fil du temps, c'est-à-dire après 325 cycles (Nb cyles) d'utilisation.

L'étoile représentée en Figure 3 correspond, quant à elle, à l'usure d'une électrode standard en alliage de cuivre, à savoir un alliage cupro-tellure, supportant un insert en hafnium. Comme on le voit, une telle électrode fabriquée selon l'art antérieur présente une durée de vie comprise entre 150 et 200 cycles de coupe de 20 secondes chacun, ce qui correspond à une usure maximale admissible d'environ 2 mm. L'intensité du courant de coupe est de 120 A et le gaz plasmagène utilisé est de l'oxygène.

Dans les mêmes conditions, une électrode selon l'invention permet d'obtenir une durée de vie significativement plus élevée puisque la courbe obtenue (droite sur Fig. 3) montre que l'électrode en argent selon l'invention subit une usure régulière jusqu'à atteindre une profondeur de cratère proche de 2.5 mm au bout d'environ 300 à 325 cycles de coupe.

A l'issue de ces essais, une observation visuelle de la forme du cratère d'usure s'étant formé à l'extrémité de l'électrode et des parois du trou borgne a été réalisée. Cette observation a mis en évidence que le support de l'insert en alliage d'argent n'est pas impacté par la présence de l'arc électrique. Les parois sont toujours bien verticales. On note seulement une légère oxydation de la face avant de l'électrode due à une ambiance fortement chargée en oxygène radicalaire (atome d'oxygène fortement oxydant) présent en forte quantité dans la chambre plasmagène.

Une électrode selon l'invention présente donc des performances améliorées en termes de durée de vie par rapport à une électrode classique en alliage de cuivre.

Une seconde série d'essai a été faite dans les mêmes conditions que précédemment (même électrode) en utilisant de l'oxygène comme gaz de coupe et l'intensité du courant de coupe est de 120 A. Toutefois, dans ce cas, la durée de chaque coupe est de 4 secondes.

Comme on le voit sur la Figure 4, une électrode selon l'invention subit une usure régulière jusqu'à atteindre une profondeur de cratère proche de 2.7 mm au bout d'environ 600 cycles de coupe, soit environ 44 minutes. Toutefois, l'électrode n'était pas détruite à la fin de l'essai et environ 200 cycles supplémentaires ont pu être réalisés pour une durée totale de coupe de l'ordre de 53 minutes.

Une torche à plasma munie d'une électrode selon l'invention est utilisable pour opérer une découpe par arc plasma d'une pièce en métal, telle une plaque ou une tôle, notamment en acier au carbone, avec ou sans revêtement surfacique, en acier inoxydable, en cuivre, en aluminium, en titane ou en alliage léger.

## Revendications

1. Electrode (1) pour torche à plasma formée d'un corps d'électrode (2) comprenant une cavité (4) au sein de laquelle est fixé un insert (3) émissif, **caractérisée en ce que** ledit corps d'électrode (2) est formé d'un alliage contenant entre 91 et 92,95% en poids d'argent, de 2 à 7% en poids de cuivre, moins de 1% en poids d'aluminium et moins de 1% en poids de nickel.

2. Electrode selon la revendication précédente, **caractérisée en ce que** le corps d'électrode (2) a une forme allongée et comporte un évidement (5) interne borgne.

3. Electrode selon l'une quelconque des revendications précédentes, **caractérisée en ce que** le corps d'électrode (2) comprend une extrémité aval (2a) portant l'insert (3) émissif, une extrémité amont (2b) au niveau de laquelle débouche l'évidement (5) interne borgne, et des moyens de fixation (6) conçus et adaptés pour permettre une fixation de l'électrode (1) dans le corps d'une torche à plasma.

4. Electrode selon l'une quelconque des revendications précédentes, **caractérisée en ce que** l'insert (3) émissif est en tungstène, hafnium ou zirconium.

5. Torche à plasma comprenant un corps de torche muni d'une électrode (1) à insert émissif (3) selon l'une quelconque des revendications précédentes.

6. Procédé de coupage à l'arc plasma d'une pièce métallique, dans lequel on utilise une torche selon la revendication 5 ou une électrode selon l'une des revendications 1 à 4 pour découper une pièce métallique, en particulier une plaque en acier, acier inoxydable, aluminium ou en un alliage d'aluminium.

## Claims

1. Electrode (1) for a plasma torch, formed of an electrode body (2) comprising a cavity (4) in which an emissive insert (3) is fixed, **characterised in that** said electrode body (2) is made of an alloy containing between 91 and 92.95 % by weight silver, from 2 to 7 % by weight copper, less than 1 % by weight aluminium and less than 1 % by weight nickel.

2. Electrode according to the preceding claim, **characterised in that** the electrode body (2) has an elongated shape and comprises an internal blind recess (5).

3. Electrode according to any of the preceding claims, **characterised in that** the electrode body (2) comprises a downstream end (2a) carrying the emissive insert (3), an upstream end (2b) at the level of which the internal blind recess (5) opens, and fixing means (6) designed and adapted to fix the electrode (1) in the body of a plasma torch.

4. Electrode according to any of the preceding claims, **characterised in that** the emissive insert (3) is made of tungsten, hafnium or zirconium.

5. Plasma torch comprising a torch body which is equipped with an electrode (1) having an emissive insert (3) according to any of the preceding claims.

6. Method for plasma arc cutting of a metal part, wherein a torch according to claim 5 or an electrode according to any of claims 1 to 4 is used to cut a metal part, more particularly a plate made of steel, stainless steel, aluminium or of an aluminium alloy.

## Patentansprüche

1. Elektrode (1) für Plasmabrenner, die aus einem Elektrodenkörper (2) gebildet ist, der einen Hohlraum (4) umfasst, innerhalb dessen ein Emissionseinsatz (3) befestigt ist, **dadurch gekennzeichnet, dass** der Elektrodenkörper (2) aus einer Legierung geformt ist, die zwischen 91 und 92,95 Gewichts-% Silber, von 2 bis 7 Gewichts-% Kupfer, weniger als 1 Gewichts-% Aluminium und weniger als 1 Gewichts-% Nickel enthält.

2. Elektrode nach dem vorhergehenden Anspruch, **dadurch gekennzeichnet, dass** der Elektrodenkörper (2) eine längliche Form aufweist und eine blinde innere Aussparung (5) aufweist.

3. Elektrode nach einem der vorhergehenden Ansprüche, **dadurch gekennzeichnet, dass** der Elektrodenkörper (2) ein abwärts liegendes Ende (2a) umfasst, das den Emissionseinsatz (3) trägt, ein aufwärts liegendes Ende (2b), in dessen Bereich die blinde innere Aussparung (5) mündet, und Befestigungsmittel (6), die entwickelt und ausgelegt sind, um eine Befestigung der Elektrode (1) im Körper eines Plasmabrenners zu ermöglichen.

4. Elektrode nach einem der vorhergehenden Ansprüche, **dadurch gekennzeichnet, dass** der Emissionseinsatz (3) aus Wolfram, Hafnium oder Zirkonium ist.

5. Plasmabrenner, der einen Brennerkörper umfasst, der mit einer Elektrode (1) mit Emissionseinsatz (3) nach einem der vorhergehenden Ansprüche versehen ist.

6. Verfahren zum Plasmaschneiden eines Metallteils, in dem ein Brenner nach Anspruch 5 oder eine Elektrode nach einem der Ansprüche 1 bis 4 zum Schneiden eines Metallteils, insbesondere einer Platte aus Stahl, rostfreiem Stahl, Aluminium oder aus einer Aluminiumlegierung, verwendet wird.
